# EUROPÄISCHE PATENTSCHRIFT

(11) **EP 0 031 552 B1**
(45) Veröffentlichungstag und Bekanntmachung des Hinweises auf die Patenterteilung: **21.11.1984**
(21) Anmeldenummer: 80108013.6
(22) Anmeldetag: 18.12.1980
(51) Int. Cl.: C21C 7/064, C21C 1/02

(54) **Entschwefelungsmittel und Verfahren zu seiner Herstellung**
Desulphurising composition and process for its production
Agent de désulfuration et procédé pour sa fabrication

(30) Priorität: 29.12.1979 DE 2952761; 08.03.1980 DE 3008950
(43) Veröffentlichungstag der Anmeldung: 08.07.1981
(73) Patentinhaber: HOECHST AKTIENGESELLSCHAFT, 65926 Frankfurt am Main (DE); KRUPP STAHL AKTIENGESELLSCHAFT, 44713 Bochum (DE)
(72) Erfinder: Braun, Albert, D-5030 Hürth-Burbach (DE); Portz, Willi, Dr., D-5042 Erftstadt-Kierdorf (DE); Strauss, Georg, Dr., D-5042 Erftstadt-Lechenich (DE); Delhey, Hans-Martin, Dipl.-Chem., D-4100 Duisburg 46 (DE)
(74) Vertreter: Hubbuch, Klaus, Dr.

## Beschreibung

In der vorveröffentlichten EP-A1-0019087 wurden bereits Entschwefelungsmittel für Roheisen- und Stahlschmelzen vorgeschlagen, wobei man diese Mittel dadurch erhält, daß man in eine vorliegende Calciumcarbidschmelze die einen Calciumoxidgehalt bis zu 45 Gew.-% aufweist, auf Temperaturen bis 2000° C vorerhitztes, feinteiliges Calciumoxid in einem Überschuß von 3 bis 15 Gew.-%, bezogen auf die im Endprodukt. gewünschte CaO-Menge von mehr als 45 bis 80 Gew.-%, einträgt.

Die Vorerhitzung wird dabei um so höher gewählt, je höher der Anteil an zusätzlich gelöstem Calciumoxid zwischen 45 und 80 Gew.-% liegen soll. Die erhaltene Mischung wird dann unter Erstarren auf Temperaturen von 350 bis 450°C abgekühlt und bei diesen Temperaturen auf Korn- . größen kleiner als 15₀ mm vorgebrochen, einen dabei zwangsläufig anfallenden Kornanteil kleiner als 4 mm trennt man anschließend vom verbleibenden Produkt ab und zerkleinert letzteres unter Feuchtigkeitsausschluß durch Brechen und Mahlen auf Korngrößen kleiner als 10 mm.

Bekannt sind Entschwefelungsmittel auf der Basis CaC₂―CaO im allgemeinen und solche, die zusätzlich noch Flußspat enthalten können (DE-C3-2 037 758). Es ist weiterhin Stand der Technik, Metallschmelzen mit technischem Carbid (ca. 80 Gew.-% CaC₂, Rest CaO) oder auch Mischungen von solchem Carbid mit Zusätzen, wie Kalk, Koks, gasabspaltenden Stoffen, z. B. CaC0₃, CaNC₂, Ca(OH₂) zu entschwefeln (DE-B2-2252795).

Um einen guten Ausnutzungsgrad zu bekommen, hat man die bekannten Entschwefelungsmittel, insbesondere für den Einsatz nach dem Tauchlanzenverfahren, zunächst möglichst feinkörnig mahlen müssen. Danach entsprechen diese Mittel zwar den hergestellten Anforderungen, sind jedoch sowohl bezüglich Herstellung als auch Einsatz teuer. Trotz der Feinmahlung mußten zur Erzielung des gewünschten Entschwefelungsgrades verhältnismäßig große Mengen der. Entschwefelungsmittel zugesetzt werden.

Aufgabe der vorliegenden Erfindung ist es daher, ein Entschwefelungsmittel zu schaffen, das einen besseren Ausnutzungsgrad bietet, und ein wirtschaftliches Verfahren zur Herstellung dieses Mittels bereitzustellen.

Es wird daher erfindungsgemäß vorgeschlagen, daß im Kristallgemenge ein Teil des CaO zu Ca(OH)_{z} hydratisiert ist. Hierbei geht man von Kristallgemengen mit einem Anteil von 40 bis 65 Gew.-% CaO (entsprechend 35 bis 60 Gew.-% CaC₂) aus. Das erfindungsgemäße Mittel ist weiterhin bevorzugt dadurch gekennzeichnet, daß das CaO im Kristallgemenge mit 1 bis 6 Gew.-% H₂0, vorzugsweise 2,5 bis 3,5 Gew.-% H₂0, bezogen auf die Menge des CaC₂―CaO, hydratisiert ist. Beim Erstarren aus dem Schmelzfluß kristallisieren CaO und CaC₂ als Kristallgemenge, indem die CaC₂- und CaO-Kristalle ineinander verwachsen vorliegen, und zwar bei dem angegebenen CaC_{2/}CaO-Mengenverhältnis mit einer im Bereich des Eutektikums liegenden bzw. zur Kalkseite verschobenen untereutektischen Zusammensetzung. Beim Zusatz von H₂0 reagiert ein Teil des CaO im Kristallgemenge nach der Gleichung ohne daß das mit den CaO-Kristallen verwachsene CaC₂ wesentlich vom H₂0 angegriffen wird.

Wenn ein solches Entschwefelungsmittel in eine Metallschmelze eingeblasen wird, so zerfallen die Mahlkörner, die aus CaO―CaC₂ Kristallverwachsungen bestehen, in denen ein Teil der CaO-Kristalle hydratisiert ist, bei den herrschenden Temperaturen oberhalb 800°C nach folgender Reaktionsgleichung

Wegen der Gasentwicklung an den reaktiven Kristallgrenzflächen zerplatzt das Mahlkorn regelrecht unter Freisetzung von in statu nascendi hochreaktivem Kalk und unter Vergrößerung der im Korn verwachsenen CaO-CaC₂-Kristalloberflächen. Bei nahezu eutektischem Kristallaufbau ergibt sich eine ideal große Reaktionsoberfläche. Die freiwerdenden reduzierend wirkenden Gase bieten dabei ideale Voraussetzungen für eine Umsetzung des CaO mit dem in der Metallschmelze gelösten Schwefel.

Ein solches Entschwefelungsmittel eignet sich insbesondere hervorragend bei Entschwefelungsprozessen, bei denen die Zeit für den Umsatz des Entschwefelungsmittels mit dem Schwefel sehr kurz ist. Zu diesem Verfahren gehört das Tauchlanzenverfahren, bei dem durch Einblasen von Entschwefelungsmitteln in eine Metallschmelze unterhalb deren Oberfläche in der kurzen Zeit vom Austritt des Entschwefelungsmittels in die Schmelze bis zum Aufsteigen an die Badoberfläche die Umsetzung des Entschwefelungsmittels möglichst vollständig erfolgen sollte.

Das erfindungsgemäße Entschwefelungsmittel zeigt sich den besten bekannten Mitteln auf Carbidbasis in der Entschwefelungswirkung überlegen. Wegen der interkristallinen Gasreaktion im Mahlkorn ist die Umsetzung von CaC₂ zu CaO und die dadurch bedingte Vergrößerung der Kristalloberflächen wirkungsvoller, die Gasentwickung viel gleichmäßiger und weniger heftig als bei bekannten Entschwefelungsmitteln, z. B. gemäß der DE-B2-2 252 795, denen gasabspaltende Zusätze mechanisch untergemengt sind. Die Entschwefelung erfolgt deshalb insbesondere in der offenen Pfanne und der Torpedopfanne ruhiger und mit geringeren Metallauswürfen. Wegen der höheren Reaktivität des erfindungsgemäßen Entschwefelungsmittels als Folge der Vergrößerung der Kristalloberflächen beim Zerplatzen des Mahlkorns in der Schmelze kann das Material grobkörniger eingesetzt werden, so daß teures Feinmahlen entfallen kann.

Die Verwendung des erfindungsgemäßen Entschwefelungsmittels ermöglicht wegen seiner homogenen Zusammensetzung eine größere Treffsicherheit auf den jeweils geforderten Endgehalt. Die Herstellungskosten für das erfindungsgemäße Mittel liegen erheblich niedriger als für bekannte Mittel auf Carbidbasis.

Weiterhin wird ein Verfahren zur Herstellung eines Mittels zum Entschwefeln von Metallschmelzen, insbesondere von Roheisen- und Stahlschmelzen auf der Basis von im Schmelzfluß gewonnenen CaC₂-CaO-Mischungen bereit gestellt, welches dadurch gekennzeichnet ist, daß man zur Herstellung eines Endproduktes, das 20 bis 55 Gew.-% Calciumcarbid, mehr als 45 bis 80 Gew.-% Calciumoxid sowie an Calciumoxid gebundenes Wasser enthält, in eine vorliegende und in üblicher Weise erzeugte Calciumcarbidschmelze, welche bereits einen Calciumoxidgehalt bis 45 Gew.-% aufweist, feinteiliges Calciumoxid einträgt, in einem Überschuß von 3 bis 15 Gew.-%, bezogen auf die im Endprodukt gewünschte Menge, dann die erhaltene Mischung unter Erstarren auf Temperaturen von 350 bis 450°C abkühlt, bei diesen Temperaturen auf Korngrößen kleiner als 150 mm vorbricht, den dabei zwangsläufig anfallenden Kornanteil kleiner als 4 mm vom verbleibenden Produkt abtrennt und letzteres in Gegenwart von Luft oder Stickstoff mit einem Feuchtigkeitsgehalt von 5 bis 20 g/m³ (bei 1,013 bar und 273,15K) durch Brechen und Mahlen bei Temperaturen unterhalb 100° C vorzugsweise von 10-50° C, auf Korngrößen kleiner als 10 mm, vorzugsweise kleiner als 0,1 mm, zerkleinert und hydratisiert.

Wahlweise und bevorzugt ist dieses Herstellverfahren dadurch gekennzeichnet, daß
a) man das nach Abtrennen des Kornanteils kleiner als 4 mm verbleibende Produkt bis zu einem Gehalt von 1 bis 6 Gew.-%, welches an CaO chemisch gebunden ist, hydratisiert,
b) die Zugabe des Calciumoxids, die sogenannte Magerung des Carbids, unter Ausnutzung des Wärmeinhaltes des Carbids in einem Tiegel durchgeführt wird,
c) man das Calciumoxid, welches in die Caiciumcarbidschmelze eingetragen wird, auf Temperaturen bis zu 2000° C vorerhitzt und heiß in die Schmelze einbringt, wobei die Vorerhitzung um so höher gewählt wird, je höher der gewünschte Anteil an zusätzlich gelöstem Calciumoxid zwischen 45 und 80 Gew.-% liegen soll,
d) von einer Calciumcarbidschmelze ausgegangen wird, welche zwischen 20 und 45 Gew.-% Calciumoxid enthält,
e) man die nach dem Vorbrechen abgesiebten Anteile kleiner als 4 mm in den Prozeß zurückführt.

Wenn das Calciumoxid, welches in die Schmelze eingetragen wird, vorher auf Temperaturen bis zu 2000° C, vorzugsweise bis zu 1100°C, vorerhitzt und mit diesen Temperaturen heiß in die Schmelze eingebracht wird, so ist es möglich, den CaO-Gehalt im Carbid bis auf 80 Gew.-% zu erhöhen, wobei die Vorerhitzung umso höher gewählt wird, je höher der gewünschte Anteil an zusätzlich gelöstem Calciumoxid zwischen 45 und 80 Gew.-% liegen soll. Dadurch wird die Anwendung in kohlenstoffarmen Roheisen- und Stahlschmelzen ermöglicht und außerdem die Entschwefelungsausbeute, bezogen auf Calciumcarbid, erhöht.

Die nach dem Vorbrechen abgesiebten Anteile kleiner als 4 mm bestehen im wesentlichen aus CaO und können als feinteiliges Calciumoxid wieder in den Prozeß zurückgeführt werden, wo sie zusammen mit frischem CaO als Ausgangsprodukt dienen. Nicht vorhersehbar war für den Fachmann, daß durch das Absieben der nach dem Vorbrechen anfallenden Anteile kleiner als 4 mm aus dem Produkt die Anteile entfernt werden, welche keine oder nur eine geringe Entschwefelungswirkung besitzen, und so die Wirksamkeit des Endproduktes erheblich gesteigert wird.

Das erfindungsgemäß hergestellte Produkt läßt sich wesentlich besser mahlen als nach bekannten Verfahren erhaltene Produkte. Dies ist deshalb von besonderer Wichtigkeit, weil das Produkt in manchen Fällen mit einer Körnung kleiner als 0,1 mm eingesetzt werden muß.

Anhand der folgenden Beispiele wird die Erfindung näher erläutert.

### Beispiel 1

In bekannter Weise wird aus Kalk und Koks Calciumcarbid, z. B. elektrothermisch, hergestellt, wobei die Kalk-Koks-Mischung im Möller auf ein Gewichtsverhältnis von 100:40 eingestellt wird, was einem Carbid mit einem CaO-Gehalt von ca. 40 Gew.-% entspricht. In den Strahl des aus dem Ofen in einen Tiegel abgestochenen schmelzflüssigen Carbides wird CaO mit einer Körnung von 3 bis 8 mm und einem Ca(OH)₂- und CaC0₃-Gehalt von jeweils weniger als 1 Gew.-% mit einer solchen Geschwindigkeit und in solchen Mengen eingetragen, daß, bis der Tiegel gefüllt ist, insgesamt ein CaC₂: CaO-Gewichtsverhältnis von 43 : 57 vorliegt, was einem. Überschuß von 14 Gew.-% CaO, bezogen auf den im Endprodukt gewünschten CaO-Gehalt von 50 Gew.-%, entspricht. Dann wird abgekühlt, bis die Durchschnittstemperatur des dabei erstarrten Carbidblockes etwa 400° C beträgt, und der Block auf Größen kleiner als 150 mm vorgebrochen.

Die beim Vorbrechen anfallenden Anteile kleiner als 4 mm enthalten im wesentlichen das im Überschuß eingesetzte CaO, während das zurückbleibende Produkt mit Korngrößen größer als 4 mm ein Kristallgemenge von 50 Gew.-% CaC₂ und 50 Gew.-% Ca0 darstellt, das anschließend unter Durchleiten von 1500 m³/h Luft mit einem Feuchtigkeitsgehalt von 10 g/m³ (bei 15°C) in einer Rotationsmühle mit einem Durchsatz von 500 kg/h bei 50° C auf Korngrößen kleiner als 0,1 mm gemahlen wird. Die abgesiebte Kornfraktion kleiner als 4 mm wird zusammen mit frischem Kalk (CaO) wieder als Ausgangsprodukt eingesetzt. Das erhaltene Produkt enthält 2,5 Gew.-% chemisch gebundenes Wasser.

Durch Einblasen von 1500 kg dieses Produktes in eine 300 t-Roheisenschmelze mit einem Schwefelgehalt von 0,03 Gew.-% bei Temperaturen von 1400° C wird der Schwefelgehalt der Eisenschmelze auf weniger als 0,005 Gew.-% gesenkt.

### Beispiel 2

Es wird wie im Beispiel 1 verfahren, mit den Änderungen, daß das CaO vor dem Eintragen auf eine Temperatur von etwa 1100° C vorerhitzt und die Menge an CaO so erhöht wird, daß sich insgesamt im Tiegel ein CaO-Gehalt von 62,5 Gew.-% ergibt, was einem Überschuß von 4 Gew.-% entspricht, bezogen auf den im fertigen Endprodukt gewünschten Gehalt von 60 Gew.-% CaO.

1800 kg des erfindungsgemäß aufgearbeiteten und gemahlenen Produktes werden zur Entschwefelung einer 300-t-Stahlschmelze mit einem Schwefelgehalt von 0,02 Gew.-% bei 1650° C eingesetzt. Dabei wird der Schwefelgehalt der Schmelze auf weniger als 0,005 Gew.-% gesenkt.

### Beispiel 3

a) Eine 300-t-Roheisenschmelze mit folgender Analyse (Gew. -%):
   4,5% Kohlenstoff, 0,8% Silizium, 0,7% Mangan, 0,08% Phosphor, 0,064% Schwefel, Rest Eisen wurde nach dem Tauchlanzenverfahren mit dem erfindungsgemäßen Entschwefelungsmittel der Zusammensetzung je 50 Gew.-% CaC₂ und CaO, hydratisiert mit etwa 3 Gew.-% H₂0, in einer offenen Pfanne entschwefelt. Die Tauchtiefe der Lanze betrug 1,8 m. Die Einblasgeschwindigkeit betrug 100 kg/min. Der Gesamtverbrauch des Entschwefelungsmittels betrug 4,5 kg/t, mit dem der Schwefelgehalt auf 0,009 Gew.-% gesenkt wurde. Das entspricht einem Entschwefelungsgrad von 86%.
b) Bei einem Vergleichsversuch mit einem zum Stand der Technik gehörenden Gemisch, bestehend aus 85 Gew.-% technischem Carbid (78 Gew.-% CaC₂-Gehalt) und 15 Gew.-% CaC0₃ benötigte man mit der gleichen Tauchtiefe und Einblasgeschwindigkeit wie unter 3a) 6,0 kg/t, um bei gleichem Schwefelausgangsgehalt denselben Entschwefelungsgrad zu erreichen.

Bei dem erfindungsgemäßen Entschwefelungsmittel ergibt sich gegenüber dem bei diesem Vergleichsversuch benutzten bekannten Entschwefelungsmittel eine Ersparnis von 25%, bezogen auf die absolute Menge an Entschwefelungsmittel, und eine Ersparnis von 45%, bezogen auf den CaC₂-Anteil. Im selben Maß verkürzt sich auch die Behandlungszeit.

## Patentansprüche

1. Mittel zum Entschwefeln von Metallschmelzen, insbesondere von Stahl- und Roheisenschmelzen, auf der Basis von im Schmelzfluß gewonnenen CaC₂-CaO-Kristallgemengen, dadurch gekennzeichnet, daß ausgehend von einem Kristallgemenge mit einem Anteil von 40 bis 65 Gew.-% CaO, in diesem Kristallgemenge ein Teil des CaO zu Ca(OH)₂ hydratisiert ist.

2. Verfahren zur Herstellung eines Mittels zum Entschwefeln von Metallschmelzen, insbesondere von Roheisen- und Stahlschmelzen, auf der Basis von im Schmelzfluß gewonnenen CaC₂-CaO-Kristallgemengen, dadurch gekennzeichnet, daß man zur Herstellung eines Endproduktes, das 20 bis 55 Gew.-% Calciumcarbid, mehr als 45 bis 80 Gew. -% Calciumoxid sowie an Calciumoxid chemisch gebundenes Wasser enthält, in eine vorliegende und in üblicher Weise erzeugte Calciumcarbidschmelze, welche bereits einen Calciumexidgehalt bis 45 Gew.-% aufweist, feinteiliges Calciumoxid einträgt, in einem Überschuß von 3 bis 15 Gew.-%, bezogen auf die im Endprodukt gewünschte Menge, dann die erhaltene Mischung unter Erstarren auf Temperaturen von 350 bis 450° C abkühlt, bei diesen Temperaturen auf Korngrößen kleiner als 150 mm vorbricht, den dabei zwangsläufig anfallenden Kornanteil kleiner als 4 mm vom verbleibenden Produkt abtrennt und letzteres in Gegenwart von Luft oder Stickstoff mit einem Feuchtigkeitsgehalt von 5 bis 20 g/m³ (bei 1,013 bar und 273,15K) durch Brechen und Mahlen bei Temperaturen unterhalb 100°C auf Korngrößen kleiner als 10 mm zerkleinert und teilweise hydratisiert.

3. Verfahren nach Anspruch 2, dadurch gekennzeichnet, daß man das nach Abtrennen des Kornanteils kleiner als 4 mm verbleibende Produkt bis zu einem Gehalt von 1 bis 6 Gew.-% an Wasser, welches an CaO chemisch gebunden ist, hydratisiert.

4. Verfahren nach Anspruch 2 oder 3, dadurch gekennzeichnet, daß die Zugabe des Calciumoxids in einem Tiegel durchgeführt wird.

5. Verfahren nach einem der Ansprüche 2 bis 4, dadurch gekennzeichnet, daß man das Calciumoxid, welches in die Calciumcarbidschmelze eingetragen wird, auf Temperaturen bis zu 2000° C vorerhitzt und heiß in die Schmelze einbringt, wobei die Vorerhitzung um so höher gewählt wird, je höher der gewünschte Anteil an zusätzlich gelöstem Calciumoxid zwischen 45 und 80 Gew.-% liegen soll.

6. Verfahren nach einem der Ansprüche 2 bis 5, dadurch gekennzeichnet, daß von einer Calciumcarbidschmelze ausgegangen wird, welche zwischen 20 und 45 Gew.-% Calciumoxid enthält.

7. Verfahren nach einem der Ansprüche 2 bis 6, dadurch gekennzeichnet, daß man die nach dem Vorbrechen abgesiebten Anteile kleiner als 4 mm in den Prozeß zurückführt.

8. Verfahren nach einem der Ansprüche 2 bis 7, dadurch gekennzeichnet, daß man das verbleibende Produkt in Gegenwart von Luft oder Stickstoff mit einem Feuchtigkeitsgehalt von 5 bis 20 g/m³ (bei 1,013 bar und 273,15K) durch Brechen und Mahlen bei Temperaturen von 10-50° C auf Korngrößen kleiner als 10 mm zerkleinert.

9. Verfahren nach einem der Ansprüche 2 bis 8, dadurch gekennzeichnet, daß man das verbleibende Produkt auf Korngrößen kleiner als 0,1 mm zerkleinert.

## Claims

1. Agent for the desulfurization of metal melts, especially of steel and crude iron melts, based on CaC₂-CaO crystal mixtures produced in the fused mass, wherein a portion of the CaO in this crystal mixture is hydrated to Ca(OH)₂ using a crystal mixture containing 40 to 65 weight-% CaO as starting material..

2. Process for making an agent for the desulfurization of metal melts, especially steel and crude iron melts, based on CaC₂―CaO crystal mixtures produced in the fused mass, wherein, in order to produce a final product containing 20 to 55 weight-⁰/o calcium carbide, more than 45 up to 80 weight-% calcium oxide and water chemically combined with calcium oxide, finely divided calcium oxide is introduced in an excess of 3 to 15 weight-% based on the quantity desired in the final product, into an existing calcium carbide metal prepared in customary manner with already up to 45 weight-% calcium oxide therein, the mixture so obtained is then cooled with solidification to temperatures of 350 to 450° C, the solidified mixture is rough-crushed at these temperatures to fragments with a size of less than 150 mm; invariably obtained particles with a size smaller than 4 mm are separated from the remaining product and the latter is comminuted to particles with a size of less than 10 mm and partially hydrated in the presence of air or nitrogen with a moisture content of 5 to 20 g/m³ (at 1.013 bar and 273.15K) by crushing and grinding at temperatures of less than 100° C.

3. Process as claimed in claim 2, wherein the product remaining after separation of the fraction of particles with a size of less than 4 mm is hydrated up to a content of 1-6 weight-% water chemically combined with calcium oxide.

4. Process as claimed in claim 2 or 3, wherein the addition of the calcium oxide is effected in a crucible.

5. Process as claimed in any of claims 2 to 4, wherein the calcium oxide which is introduced into the calcium carbide melt is pre-heated to temperatures of up to 2000° C and is introduced into the melt while hot, the preheating temperature selected being the higher the higher the proportion of additional dissolved calcium oxide desired within the range 45 to 80 weight-%.

6. Process as claimed in any of claims 2 to 5, wherein a calcium carbide melt containing between 20 and 45 weight-% calcium oxide is used as the starting material.

7. Process as claimed in any of claims 2 to 6, wherein the fraction of particles with a size smaller than 4 mm sieved off after the rough crushing step is recycled into the process.

8. Process as claimed in any of claims 2 to 7, wherein the remaining product is comminuted to particles with a size of less than 10 mm in the presence of air or nitrogen with a moisture content of 5 to 20 g/m³ (at 1.013 bar and 273.15K) by crushing and grinding at temperatures of 10 to 50° C.

9. Process as claimed in any of claims 2 to 8, wherein the remaining product is comminuted to particles with a size of less than 0.1 mm.

## Revendications

1. Agent pour la désulfuration de bains métalliques, en particulier de bains de fonte brute et d'acier, à base de mélanges cristallins CaC₂-CaO préparés en masse fondue, caractérisé en ce qu'on hydrate une partie du CaO en Ca(OH)₂ dans ce mélange cristallin en partant d'un mélange cristallin présentant une teneur de 40-65% en poids de CaO.

2. Procédé de préparation d'un agent pour la désulfuration de bains métalliques, en parriculier de bains de fonte brute et d'acier, à base de mélanges cristallins CaC₂-CaO préparés en masse fondue, caractérisé en ce que, pour la préparation du produit final contenant 20―55% en poids de carbure de calcium, plus de 45 jusqu'à 80% en poids d'oxyde de calcium et de l'eau chimiquement liée à l'oxyde de calcium, on introduit dans un bain de carbure de calcium existant, préparé de manière habituelle et présentant déjà une teneur en oxyde de calcium allant jusqu'à 45% en poids, de fines particules d'oxyde de calcium en excès de 3―15% en poids, par rapport à la quantiré recherchée dans le produit final, on refroidit ensuite le mélange obtenu avec solidification à des températures de 350―450° C, on le concasse grossièrement à ces températures en morceaux de dimensions inférieures à 150 mm, on sépare la fraction granulométrique de moins de 4 mm se formant obligatoirement du produit restant et on fractionne ce dernier en particules de dimensions inférieures à 10 mm et on l'hydrate partiellement par concassage et broyage à des températures inférieures à 100° C en présence d'air ou d'azote d'une teneur en humidité de 5-20 g/m³ (sous 1,013 bar et à 273,15K).

3. Procédé selon la revendication 2, caractérisé en ce que l'on hydrate le produit restant après séparation de la fraction de granulométrie inférieure à 4mm jusqu'à une teneur de 1―6% en poids d'eau, liée chimiquement à l'oxyde de calcium.

4. Procédé selon la revendication 1 ou 3, caractérisé en ce que l'on effectue l'addition de l'oxyde de calcium dans un creuset.

5. Procédé selon l'une des revendications 2 à 4, caractérisé en ce que l'on préchauffe à des températures allant jusqu'à 2000°C l'oxyde de calcium à introduire dans le bain de carbure de calcium et on l'introduit à chaud dans le bain, la température de préchauffage étant choisie d'autant plus élevée que la proportion d'oxyde de calcium dissous supplémentaire doit être plus élevée entre 45 et 80% en poids.

6. Procédé selon l'une des revendications 2 à 5, caractérisé en ce que l'on part d'un bain de carbure de calcium contenant entre 20 et 45% en poids d'oxyde de calcium.

7. Procédé selon l'une des revendications 2 à 6, caractérisé en ce que l'on recycle dans le procédé la fraction de granulométrie inférieure à 4 mm séparée par tamisage après le concassage grossier.

8. Procédé selon l'une des revendications 2 à 7, caractérisé en ce que l'on fractionne le produit restant en particules de dimensions inférieures à 10 mm par concassage et broyage à des températures de 10-50°C en présence d'air ou d'azote d'une teneur en humidité de 5-20 g/m³ (sous 1,013 bar et à 273,15K).

9. Procédé selon l'une des revendications 2 à 8, caractérisé en ce que l'on fractionne le produit restant en particules de dimensions inférieures à 0,1 mm.
